# EUROPÄISCHE PATENTSCHRIFT

(11) **EP 2 154 698 B1**
(45) Veröffentlichungstag und Bekanntmachung des Hinweises auf die Patenterteilung: **06.11.2013**
(21) Anmeldenummer: 09161058.4
(22) Anmeldetag: 26.05.2009
(51) Int. Cl.: H01F 41/12

(54) **Verfahren zum Herstellen eines rissfesten Gießharztransformators und rissfester Gießharztransformator**
Method for manufacturing a tear-proof resin transformer and tear-proof resin transformer
Procédé de fabrication d'un transformateur de résine de coulée résistant aux fissures et transformateur de résine de coulée résistant aux fissures

(30) Priorität: 27.05.2008 DE 102008025541
(43) Veröffentlichungstag der Anmeldung: 17.02.2010
(73) Patentinhaber: Siemens Aktiengesellschaft, 80333 München (DE); Momentive Specialty Chemicals GmbH, 58642 Iserlohn-Letmathe (DE)
(72) Erfinder: Scheuer, Christoph, 46537, Dinslaken (DE); Sorg, Fritz, 70180, Stuttgart (DE)
(74) Vertreter: Maier, Daniel Oliver

(56) Entgegenhaltungen:
- EP-A1- 0 182 066
- WO-A1-2004/044933
- DE-A1- 4 217 288
- DE-A1- 19 648 134
- GB-A- 2 329 762

## Beschreibung

Die Erfindung betrifft ein Verfahren zum Herstellen eines rissfesten Gießharztransformators, wobei ein Gießharz zur elektrischen Isolation eines Wicklungskörpers des Gießharztransformators verwendet wird. Des Weiteren betrifft die Erfindung einen Gießharztransformator mit einer aus Gießharz bestehenden elektrischen Isolation eines Wicklungskörpers des Gießharztransformators.

Die Verwendung von Gießharzen, insbesondere Epoxydharzen, für die elektrische Isolation von elektrischen Bauteilen, insbesondere Hochspannungstransformatoren, ist seit Jahren Stand der Technik. Im Transformatorbau haben Gießharzen den Vorteil, dass Gießharze zum einen eine hohe elektrische Festigkeiten aufweisen und zum anderen im ausgehärteten Zustand mechanisch sehr stabil sind. Problematisch bei der Verwendung von Gießharzen ist jedoch, dass das Gießharz lediglich im erwärmten Zustand flüssig und damit schwer verarbeitbar ist. Aufgrund der dabei zum Teil hohen Temperaturen entstehen während des Abkühlungsprozesses jedoch örtlich unterschiedliche Temperaturgradienten im Gießharz bzw. an den Materialübergängen, wie beispielsweise zwischen dem Gießharz und den im Gießharz eingebetteten Aluminiumwicklungen, die zu mechanischen Spannungen und damit Rissen im Gießharz oder in den Materialübergängen führen können. Daher werden bisher die thermischen Eigenspannungen durch ein gezieltes und zeitaufwendiges Abkühlen des zuvor thermisch ausgehärteten Gießharzkörpers reduziert (Tempern).

Zur Erhöhung der Rissfestigkeit eines Gießharztransformators werden ebenfalls im Stand der Technik dem Gießharz weitere Zusatzstoffe und/oder Füllstoffe zugesetzt. Durch die Einbringung von weiteren Komponenten in den flüssigen Gießharz wird die sich beim Aushärten des flüssigen Gießharzes entstehende Matrixstruktur unterstützt bzw. durch Einlagerung der Komponenten in die Matrix verstärkt.

So beschreibt beispielsweise die DE 43 43 121 A1 ein Verfahren zum Herstellen einer Gießkeramik. Gießkeramiken werden aus Wasserglas und einem silizium- und aluminiumhaltigen Pulver hergestellt, was die offene Porosität des Epoxydharzes reduziert. Die Gießkeramik kommt vor allem als elektrischer Isolator zum Einsatz.

Des Weiteren offenbart die DE 44 32 188 A1 eine Epoxydharzformmasse, die neben einem phosphormodifiziertem Epoxydharz weitere Zusatzstoffe und anorganische Füllstoffe aufweist. Gemäß der DE 44 32 188 A1 ist die Epoxydharzformmasse technisch einfacher und damit kostengünstiger herstellbar und soll gegenüber bekannten Epoxydharzformmassen eine geringere Wasseraufnahme und höhere Temperaturwechselbeständigkeit aufweisen.

Ebenfalls offenbart die DE 102 24 587 A1 eine Vergussmasse, insbesondere zum Herstellen von Formteilen mit darin eingegossenen Einlegeteilen, die aus einer Grundkomponente und wenigstens einem Zusatzstoff bestehen, wobei die Grundkomponente ein Gießharz ist und die Grundkomponente wenigstens zwei Zusatzstoffe, insbesondere Quarzmehl und ein mineralische Fasermaterial, aufweist.

DE 4 217 288 A1 zeigt die Merkmale des Oberbegriffs des Anspruchs 1.

Problematisch an dem bisher im Stand der Technik herstellten Gießharztransformatoren ist, dass sie bei einer hohen elektrischen Belastung oder bei einer gemäß dem Standard IEC600 76 - 11 vorgeschriebenen Kälteschockprüfung Risse, insbesondere an den Materialübergängen, ausbilden. Die Gefahr der Rissbildung ist umso größer, je schneller der Aushärteprozess des Gießharzes während der Herstellung erfolgt. Aus diesem Grunde wurden bisher im Stand der Technik sehr lange Härtezeiten gewählt, damit eine nahezu gleichmäßige Abkühlung aller Komponenten des gesamten Gießharztransformators gewährleistet wird. Der Aushärteprozess bis zum Entfernen der endgültigen Gießform von dem Gießharztransformator dauert daher zum Teil mehr als 30 Stunden.

Aufgabe der vorliegenden Erfindung ist es daher, den Aushärteprozess während der Herstellung eines Gießharztransformators zu verkürzen.

Hinsichtlich der Lösung der oben genannten Aufgabe wird ein Verfahren zum Herstellen eines rissfesten Gießharztransformators gemäß dem Patentanspruch 1 bereitgestellt. Vorteilhafte Ausgestaltungen sind in den hierauf rückbezogenen Unteransprüchen ausgeführt.

Hinsichtlich des Gießharztransformators wird die Aufgabe erfindungsgemäß durch die Merkmale des Anspruchs 8 gelöst. Vorteilhafte Ausgestaltungen sind Gegenstand der hierauf rückbezogenen Unteransprüche.

Erfindungsgemäß wird entsprechend dem Verfahren zum Herstellen eines rissfesten Gießharztransformators dem flüssigen Gießharz ein Zähigkeitsmodifikator von bis zu 20 phr im Vergleich zur Grundkomponente des Gießharzes hinzugefügt. Der dem Fachmann geläufige Ausdruck phr ("parts per hundred resin") gibt an, wie viele Gewichtsteile einer Komponente im Gießharz bezogen auf 100 Gewichtsteile des Gießharzes vorhanden sind.

Zu dieser ersten Komponente wird ein Beschleuniger in einer solchen Konzentration hinzugefügt, dass sich eine Gelierzeit von weniger als 15 Minuten bei 140 °C ergibt, wobei das mit diesen beiden Komponenten angereicherte flüssige Gießharz zum Vergießen des Wicklungskörpers dient und der so vergossene Wicklungskörper zum Aushärten einem linear oder treppenförmig aufsteigenden Temperaturprofil ausgesetzt wird. Exemplarisch hierfür ist das folgende Temperaturprofil, bei dem innerhalb von 4 Stunden das zusammengesetzte flüssige Gießharz kontinuierlich von einer Temperatur von 80°C auf 100 °C erhöht wird. Anschließend wird die Temperatur kontinuierlich auf 130°C gesteigert und anschließend über mehrere Stunden bei dieser Temperatur endgültig ausgehärtet. Eine sonst übliche langsame Abkühlung in den Kühlbereich zur Reduzierungen der thermischen Eigenspannungen (Temperung) ist gemäß dem vorliegenden Verfahren nicht notwendig.

Zähigkeitsmodifikatoren sind zur Verbesserung der Temperaturbeständigkeit von Gießharzen bekannt (beispielsweise DE 601 04 449 T2). Die Verwendung von Härtungsbeschleunigern (beispielsweise DE 42 06 733 C2) beschleunigt die Polymerisation oder Polyaddition die Umwandlung in eine vernetzte Verbundmatrix des sich aushärtenden Gießharzes. Die alleinige bzw. nicht abgestimmte Zugabe von Beschleunigern zu einem flüssigen Gießharz führt gerade zu einer schnellen Aushärtung mit hohen mechanischen Spannungen, die im Falle von häufigen Temperaturwechseln des Gießharztransformators im Betrieb die zu vermeidenden Risse ausbildet.

Durch den Einsatz von definierten Zähigkeitsmodifikatoren und einer hierauf angepassten Erhöhung der Beschleunigerkonzentration kann die Rissfestigkeit des Gießharzes derartig gesteigert werden, dass hierdurch während des Aushärtprozesses mechanische Spannungen gerade nicht entstehen und damit gleichzeitig die Aushärtezeiten verringert werden können. Insbesondere die Kombination des Zähigkeitsmodifikators mit angepassten Beschleunigerkonzentrationen und einem abgestimmten Aushärteprozess verringert beziehungsweise unterbindet die Rissbildung eines so hergestellten Gießharztransformators.

Hierdurch ergibt sich zum einen der Vorteil von kürzeren Aushärtezeiten mit entsprechend verringertem Energieaufwand in der Herstellung des Gießharztransformators. Gleichzeitig wird die Lebensdauer eines so hergestellten Gießharztransformators verlängert, da die während des Betriebes entstehenden Temperaturschwankungen keine Risse innerhalb des Gießharztransformators erzeugen.

In einer vorteilhaften Ausgestaltung des Verfahrens ist vorgesehen, dass dem flüssigen Gießharz als Beschleuniger, insbesondere ein tertiäres Amin und/oder eine quarternäre Ammoniumverbindung, zugesetzt wird.

Vorteilhafterweise wird das Temperaturprofil während des Härtungsprozesses des flüssigen Gießharzes mittels einer Temperaturverteilung in einem den Wicklungskörper umgebenden Ofen gesteuert.

Vorteilhafterweise wird dem flüssigen Gießharz ein Füllstoff zugesetzt, insbesondere ein mineralisches Quarzmehl. Weiterhin wird dem flüssigen Gießharz bis zu 5 Gewichtsprozent, insbesondere 3 Gewichtsprozent, Glaskurzfasern bezogen auf den Füllstoff zugesetzt, um somit die Verbundmatrix des sich aushärtenden Gießharzes zusätzlich durch die Glaskurzfasern zu verstärken. Hierdurch ergibt sich der Vorteil, dass eine sonst übliche Armierung in Form einer Glasfasermatte oder eines Vlieses an der Innen und/oder Außenseite des Gießharzkörpers nicht notwendig ist.

Erfindungsgemäß wird dem Gießharz des Gießharztransformators ein Zähigkeitsmodifikator von bis zu 20 phr zugesetzt. Des Weiteren wird vorteilhafterweise dem Gießharz ein Füllstoff zugesetzt, wobei bezogen auf die Gewichtsprozente des Füllstoffes von bis zu 5 Gewichtsprozente Glaskurzfasern dem Gießharz zugesetzt sind. In einer vorteilhaften Ausgestaltung des Gießharztransformators ist der Füllstoff ein mineralischer Füllstoff, insbesondere ein amorphes Quarzmehl.

In einer vorteilhaften Ausgestaltung des Gießharztransformators ist der Beschleuniger insbesondere ein tert. Amin und/oder eine quarternäre Ammoniumverbindung und der Zähigkeitsmodifikator ein Copolymer, insbesondere ein Acrylnitrit oder ein Silikonkautschuk.

## Patentansprüche

1. Verfahren zum Herstellen eines rissfesten Gießharztransformators, wobei ein Gießharz zur elektrischen Isolation eines Wicklungskörpers des Gießharztransformators verwendet wird, wobei dem flüssigen Gießharz ein Zähigkeitsmodifikator zugesetzt wird und das so zusammengesetzte flüssige Gießharz zum Verguss des Wicklungskörpers dient,
**dadurch gekennzeichnet , dass**
die Menge des Zähigkeitsmodifikators bis zu 20 phr beträgt, und wobei der so gegossene Wicklungskörper zum Aushärten mit zunehmender Temperatur erwärmt wird, und wobei die Temperatur in Form eines definierten Temperaturprofils linear und/oder treppenförmig während des Aushärtens des zusammengesetzten flüssigen Gießharzes erhöht wird.

2. Verfahren nach Anspruch 1,
**dadurch gekennzeichnet, dass**
dem flüssigen Gießharz als Zähigkeitsmodifikator ein Copolymer, insbesondere ein Akrylnitrilcopolymer bzw Silikonkautschuk, zusetzt wird.

3. Verfahren nach einem der Ansprüche 1 oder 2,
**dadurch gekennzeichnet, dass**
das Temperaturprofil während des Härtungsprozesses des zusammengesetzten flüssigen Gießharzes mittels einer Temperaturverteilung in einem den Wicklungskörper umgebenden Ofen gesteuert wird.

4. Verfahren nach einem der Ansprüche 1 bis 3,
**dadurch gekennzeichnet , dass**
dem flüssigen zusammengesetzten Gießharz ein Beschleuniger, insbesondere ein tertiäres Amin und/oder eine quarternäre Ammoniumverbindung, zugesetzt wird.

5. Verfahren nach Anspruch 4,
**dadurch gekennzeichnet , dass** die Konzentration des Beschleunigers zu einer Gelierzeit von weniger als 15 Minuten bei 140 °C führt und somit auf den Aushärteprozesses angepasst wird.

6. Verfahren nach einem der Ansprüche 1 bis 5,
**dadurch gekennzeichnet , dass**
dem flüssigen Gießharz ein Füllstoff zugesetzt wird, wobei bezogen auf die Gewichtsprozente des Füllstoffes bis zu 5 Gewichtsprozent Glaskurzfasern zugesetzt werden.

7. Verfahren nach Anspruch 6,
**dadurch gekennzeichnet , dass**
dem flüssigen Gießharz als Füllstoff ein mineralischer Füllstoff, insbesondere ein amorphes Quarzmehl, zugesetzt wird.

8. Gießharztransformator mit einer aus Gießharz bestehenden elektrischen Isolation eines Wicklungskörpers des Gießharztransformators,
**dadurch gekennzeichnet , dass**
das flüssige Gießharz einen Zähigkeitsmodifikator von bis zu 20 phr enthält und das so zusammengesetzte zunächst flüssige Gießharz mittels eines definierten linear und/oder treppenförmig ansteigenden Temperaturprofils erwärmt ist und damit rissfest ausgehärtet ist.

9. Gießharztransformator nach Anspruch 8,
**dadurch gekennzeichnet , dass**
dem Gießharz ein Füllstoff zugesetzt ist, wobei bezogen auf die Gewichtsprozente des Füllstoffes von bis zu 5 Gewichtsprozent Glaskurzfasern dem Gießharz zugesetzt sind.

10. Gießharztransformator nach einem der Ansprüche 8 oder 9,
**dadurch gekennzeichnet , dass**
der Füllstoff ein mineralischer Füllstoff, insbesondere ein amorphes Quarzmehl, ist.

11. Gießharztransformator nach einem der Ansprüche 8 bis 10,
**dadurch gekennzeichnet , dass**
das zusammengesetzte flüssige Gießharz ein Beschleuniger, insbesondere ein tertiäres Amin und/oder eine quarternäre Ammoniumverbindung, aufweist und der Zähigkeitsmodifikator ein Copolymer, insbesondere ein Akrylnitril oder Silikonkautschuk, ist.

## Claims

1. Method for manufacturing a crack-resistant cast-resin transformer, a cast resin being used for the electrical isolation of a winding body of the cast-resin transformer, a toughness modifier being added to the liquid cast resin and the liquid cast resin composed in this way serving for the casting of the winding body, **characterized in that** the amount of toughness modifier is up to 20 phr, and the winding body cast in this way is heated with an increasing temperature for curing, and the temperature is increased in the form of a defined temperature profile linearly and/or in a stepped form during the curing of the composed liquid cast resin.

2. Method according to Claim 1, **characterized in that** a copolymer, in particular an acrylonitrile copolymer or silicone rubber, is added to the liquid cast resin as the toughness modifier.

3. Method according to either of Claims 1 and 2, **characterized in that** the temperature profile is controlled during the hardening process of the composed liquid cast resin by means of a temperature distribution in an oven surrounding the winding body.

4. Method according to one of Claims 1 to 3, **characterized in that** an accelerator, in particular a tertiary amine and/or a quaternary ammonia compound, is added to the liquid composed cast resin.

5. Method according to Claim 4, **characterized in that** the concentration of the accelerator leads to a curing time of less than 15 minutes at 140°C, and is consequently adapted to the curing process.

6. Method according to one of Claims 1 to 5, **characterized in that** a filler is added to the liquid cast resin, up to 5 percent by weight of short glass fibres being added with respect to the percentages by weight of the filler.

7. Method according to Claim 6, **characterized in that** a mineral filler, in particular an amorphous silica flour, is added to the liquid cast resin as the filler.

8. Cast-resin transformer with an electrical isolation, consisting of cast resin, of a winding body of the cast-resin transformer, **characterized in that** the liquid cast resin contains a toughness modifier of up to 20 phr and the initially liquid cast resin composed in this way has been heated by means of a defined temperature profile rising linearly and/or in a stepped form, and consequently cured in a crack-resistant manner.

9. Cast-resin transformer according to Claim 8, **characterized in that** a filler is added to the cast resin, up to 5 percent by weight of short glass fibres being added to the cast resin with respect to the percentages by weight of the filler.

10. Cast-resin transformer according to either of Claims 8 and 9, **characterized in that** the filler is a mineral filler, in particular an amorphous silica flour.

11. Cast-resin transformer according to one of Claims 8 to 10, **characterized in that** the composed liquid cast resin comprises an accelerator, in particular a tertiary amine and/or a quaternary ammonia compound, and the toughness modifier is a copolymer, in particular an acrylonitrile or silicone rubber.

## Revendications

1. Procédé de fabrication d'un transformateur à résine de coulée résistant aux fissures, dans lequel on utilise une résine de coulée pour isoler électriquement un corps d'enroulement du transformateur à résine de coulée, un modificateur de viscosité étant ajouté à la résine de coulée liquide et la résine de coulée liquide ainsi composée servant à la coulée du corps d'enroulement,
**caractérisé en ce que**
la quantité du modificateur de viscosité représente jusqu'à 20 parties pour 100 parties de résine et le corps d'enroulement ainsi coulé est, pour le durcissement, réchauffé à une température croissante et la température est élevée sous la forme d'un profil de température défini linéairement et/ou en forme d'escalier pendant le durcissement de la résine de coulée liquide composée.

2. Procédé suivant la revendication 1,
**caractérisé en ce que**
l'on ajoute à la résine de coulée liquide comme modificateur de viscosité un copolymère, notamment un copolymère d'acrylonitrile ou un caoutchouc en silicone.

3. Procédé suivant l'une des revendications 1 ou 2,
**caractérisé en ce que**
l'on règle le profil de température pendant le processus de durcissement de la résine de coulée liquide composée au moyen d'une répartition de température dans un four entourant le corps d'enroulement.

4. Procédé suivant l'une des revendications 1 à 3,
**caractérisé en ce que**
l'on ajoute à la résine de coulée composée liquide un accélérateur, notamment une amine tertiaire et/ou un composé d'ammonium quaternaire.

5. Procédé suivant la revendication 4,
**caractérisé en ce que**
l'on maîtrise la concentration de l'accélérateur pour obtenir une durée de gel de moins de 15 minutes à 140°C et on l'adapte ainsi au processus de durcissement.

6. Procédé suivant l'une des revendications 1 à 5,
**caractérisé en ce que**
l'on ajoute à la résine de coulée liquide une charge, jusqu'à 5 pourcent en poids de courtes fibres de verre étant ajoutées, rapporté au pourcentage en poids de la charge.

7. Procédé suivant la revendication 6,
**caractérisé en ce que**
l'on ajoute à la résine de coulée liquide comme charge une charge minérale, notamment de la poudre de quartz amorphe.

8. Transformateur à résine de coulée ayant une isolation électrique en résine de coulée d'un corps d'enroulement du transformateur à résine de coulée,
**caractérisé en ce que**
la résine de coulée liquide contient jusqu'à 20 parties pour 100 parties de résine d'un modificateur de viscosité et **en ce que** la résine de coulée composée d'abord liquide est réchauffée au moyen d'un profil de température défini croissant linéairement et/ou en escalier et est ainsi durcie sans fissure.

9. Transformateur à résine de coulée suivant la revendication 8,
**caractérisé en ce que**
la résine de coulée est additionnée d'une charge, jusqu'à 5 pourcent en poids des fibres courtes de verre, rapporté au pourcentage en poids de la charge, étant ajoutées à la résine de coulée.

10. Transformateur à résine de coulée suivant l'une des revendications 8 ou 9,
**caractérisé en ce que**
la charge est une charge minérale, notamment de la poudre de quartz amorphe.

11. Transformateur à résine de coulée suivant l'une des revendications 8 à 10,
**caractérisé en ce que**
la résine de coulée liquide composée comprend un accélérateur, notamment une amine tertiaire et/ou un composé d'ammonium quaternaire, et le modificateur de viscosité est un copolymère, notamment un acrylonitrile ou un caoutchouc en silicone.
